# EUROPÄISCHE PATENTSCHRIFT

(11) **EP 0 196 309 B1**
(45) Veröffentlichungstag und Bekanntmachung des Hinweises auf die Patenterteilung: **16.03.1988**
(21) Anmeldenummer: 85904458.8
(22) Anmeldetag: 17.09.1985
(51) Int. Cl.: D06M 15/576, C08G 18/38, C08G 18/62

(54) **VERFAHREN ZUR ERZIELUNG WASCH- UND REINIGUNGSBESTÄNDIGER TEXTILAUSRÜSTUNGEN MIT REAKTIVEN, PERFLUORALKYLRESTE ENTHALTENDEN (CO)POLYMEREN UND BZW. ODER VORKONDENSATEN**
METHOD FOR OBTAINING WASH- AND CLEANING-RESISTANT TEXTILE FINISHES USING REACTIVE PERFLUOROALKYL REST-CONTAINING (CO)POLYMERS AND/OR PRECONDENSATES
PROCEDE D'OBTENTION D'UN APPRET TEXTILE RESISTANT AU LAVAGE ET AU NETTOYAGE COMPOSE D'AU MOINS (CO)POLYMERES ET/OU DES PRECONDENSATS REACTIFS CONTENANT DES RADICAUX PERFLUORIQUES

(30) Priorität: 28.09.1984 DE 3435618
(43) Veröffentlichungstag der Anmeldung: 08.10.1986
(73) Patentinhaber: Chemische Fabrik Pfersee GmbH, 86460 Langweid (DE)
(72) Erfinder: DEINER, Hans, D-8902 Neusäss (DE); SANDNER, Bernhard, D-8901 Diedorf (DE); MOSCH, Franz, D-8901 Gessertshausen (DE); BERNHEIM, Willy, D-8901 Diedorf (DE)
(86) Internationale Anmeldenummer: EP8500478
(87) Internationale Veröffentlichungsnummer: WO8602115

(56) Entgegenhaltungen:
- FR-A- 1 316 488
- US-A- 3 356 628
- US-A- 3 503 915
- US-A- 3 528 849
- US-A- 3 968 066
- Chemical Abstracts, vol. 99, no. 26, December 1983, Columbus, Ohio, (US), p. 100, abstract 214274k

## Beschreibung

Die vorliegende Erfindung beschreibt ein Verfahren zur Erzielung wasch- und reinigungsbeständiger Textilausrüstungen durch Imprägnieren mit üblichen reaktiven, Perfluoralkylreste enthaltenden (Co)polymeren und bzw. oder Vorkondensaten, die als reaktive Gruppen OH- bzw. OR-Gruppen enthalten, wobei R einen Alkylrest mit 1 bis 3 C-Atomen bedeutet, in wäßriger Dispersion und abschließendes Erhitzen, wobei die Dispersionen NCO-Gruppen enthaltende Verbindungen (niedermolekulare Polyurethane mit Isocyanatgruppen und/oder Polyisocyanate), die ein Molekulargewicht von mindestens 450 aufweisen, und/oder ein Polyisocyanatgemisch auf Diphenylmethanbasis in blockierter Form enthalten.

Die öl- und wasserabweisende Ausrüstung mit den unterschiedlichsten reaktiven R_{f}-Polymeren bzw. R_{f}-Vorkondensaten ist bekannt (EP-OS 073 364; US-PS 3 356 628; R_{f} = Perfluoralkylrest mit mindestens 4, insbesondere 6 bis 14 C-Atomen). Diese Ausrüstungen können in Kombination mit bekannten Ausrüstungsmitteln erfolgen, wobei vor allem methylolierte Verbindungen, aber auch Diisocyanate genannt sind. Nachteilig ist dabei, daß die Ausrüstung mit den Diisocyanaten aus Lösungsmitteln erfolgen muß (wäßrige Emulsionen sind unbeständig) und die erzielte Verbesserung der Reinigungsbeständigkeit ungenügend bleibt.

Es wurde nun gefunden, daß wasch- und reinigungsbeständige Textilausrüstungen mit reaktiven, Perfluoralkylgruppen enthaltenden (Co)polymeren und bzw. oder Vorkondensaten aus wäßriger Dispersion dann erhalten werden, wenn ausgewählte NCO-Gruppen enthaltende Verbindungen in blockierter Form zum Einsatz kommen.

Die vorliegende Erfindung betrifft somit das im Anspruch 1 beschriebene Verfahren und in den Unteransprüchen angegebene Ausgestaltungen dieses Verfahrens.

Die reaktiven, Perflouralkylgruppen enthalten den (Co)polymeren, die als reaktive Gruppen OH- bzw. OR-Gruppen enthalten, in denen R einen Alkylrest mit 1 bis 3 C-Atomen bedeutet, sind dem Fachmann hinreichend bekannt (siehe z. B. DE-AS 1 419 505).

Im allgemeinen handelt es sich um Copolymerisate auf Basis von Vinylestern, insbesondere Vinylacetat und Acrylsäureestern, insbesondere Butylacrylat. Als Comonomere kommen dabei die unterschiedlichsten Verbindungen, wie andere Acrylate, z. B. Ethyl-, Methyl- oder 2-Ethylhexylacrylat, Ethylen, Styrol, Acrylamid und Acrylnitril in Betracht, die auch geringe Mengen an carboxylgruppenhaltigen Monomeren, z. B. Itaconsäure und (Meth)Acrylsäure, oder Monomere mit mehreren Doppel-bindungen, z. B. Butandioldiacrylat, einpolymerisiert enthalten können. Diese (Co)polymeren enthalten übliche Perfluoralkylgruppen enthaltende Monomere einpolymerisiert, wobei diese Monomeren durchaus auch die Hauptkomponente sein können. Als reaktive Gruppen enthalten die verwendeten Perfluoralkylgruppen enthaltenden (Co)polymeren N-Methylol- bzw. N-Methylol-(C 1- bis C 3-Alkyl)ether-gruppen, die durch Verwendung von methylolierten und gegebenenfalls veretherten (Meth)acrylamiden oder Allylcarbamaten in das Copolymere eingebaut werden. Daneben sind aber auch OH-gruppenhaltige Comonomere, z. B. Hydroxyalkyl(meth)acrylate, wie 2-Hydroxyethyl- oder 2-Hydroxypropyl-acrylat, sehr gut geeignet. Die Monomeren mit den reaktiven Gruppen sind im allgemeinen in Mengen von 2 bis 20, insbesondere 2,5 bis 12 Gew.-%, bezogen auf das gesamte Polymerisat, einpolymerisiert. Diese Copolymerisate werden in bekannter Weise durch Emulsionscopolymerisation in wäßrigem Medium hergestellt.

Als reaktive Verbindungen werden anstelle oder auch zusammen mit den (Co)polymeren reaktive Perfluoralkylgruppen enthaltende Vorkondensate verwendet. Vor allem handelt es sich dabei um die üblichen gegebenenfalls mit C 1- bis C 3-Alkoholen veretherten Methylolmelamine bzw. Methylolharnstoffe, die in mit Perfluoralkylgruppen modifizierter Form vorliegen. Ein typischer Vertreter dieser Gruppe von Verbindungen wird in der EP-OS 073 364 beschrieben.

Weitere, weniger gut geeignete reaktive Verbindungen für das erfindungsgemäße Verfahren sind dem Fachmann ebenfalls bekannt. Als Beispiele seien freie OH-Gruppen enthaltende R_{f}-Polyurethane genannt. Der Begriff reaktive, R_{f}-Gruppen enthaltende (Co)polymere ist also weit auszulegen.

Als NCO-Gruppen enthaltende Verbindungen sind niedermolekulare Polyurethane geeignet. Diese Polyurethane werden - und das ist dem Fachmann durchaus bekannt - durch Umsetzung von mehrwertigen, aliphatischen, cycloaliphatischen, araliphatischen und aromatischen Polyisocyanaten, wie beispielsweise Hexamethylen-1,6-diisocyanat, den verschiedenen Isomeren des Toluylendiisocyanats, Diphenylmethandiisocyanat, Isophorondiisocyanat und dergleichen mit niedermolekularen Verbindungen mit mindestens 2, vorzugsweise mindestens 3 OH-Gruppen, hergestellt. Als niedermolekulare Polyole kommen dabei insbesondere Trimethylolpropan, 1,3,5-Hexantriol, Glycerin, Pentaaerythrit, aber auch Propylenglykol, Hexylenglykol oder Diethylenglykol in Betracht. Daneben sind auch andere niedermolekulare Polyhydroxyverbindungen, wie Triethanolamin, geeignet. Das Molekulargewicht der verwendbaren Polyhydroxyverbindungen liegt im Bereich von 62 bis etwa 400, insbesondere bis etwa 250.

Die Herstellung der niedermolekularen Polyurethane, die ein Molekulargewicht von mindestens 450, insbesondere mindestens 600 aufweisen, ist an und für sich bekannt. Es werden dazu die genannten Polyhydroxyverbindungen mit einem Überschuß an Polyisocyanaten umgesetzt. Das Äquivalentverhältnis von OH- zu NCO-Gruppen liegt dabei bei mindestens 1 : 1,3, insbesondere 1 : 1,5 bis 2,5. Die obere Grenze ist variabel, doch kommt Verbindungen mit einem Verhältnis von 1 : über 6,0 keine besondere Bedeutung mehr zu.

Neben den niedermolekularen Polyurethanen sind als NCO-Gruppen enthaltende Verbindungen auch Polyisocyanate mit einem Molekulargewicht von mindestens 450, insbesondere mindestens 600 im Rahmen des erfindungsgemäßen Verfahrens nach der unten beschriebenen Blockierung einsetzbar. Derartige Polyisocyanate sind bekannt. Als Beispiele seien genannt: trimeres isophorondiisocyanat bzw. trimeres Hexamethylen-1 ,6-diisocyanat oder DESMODUR RF (Firma Bayer AG, Leverkusen).

Als einzige Ausnahme ist neben den höhermolekularen NCO-Gruppen enthaltenden Verbindungen auch ein Polyisocyanatgemisch auf Diphenylmethanbasis geeignet. Diese lassen sich ebenso wie die vorher schon genannten NCO-Gruppen enthaltenden Verbindungen überraschenderweise gut emulgieren, was verständlicherweise die Voraussetzung für ihre Anwendung ist.

Die beschriebenen ausgewählten NCO-Gruppen enthaltenden Verbindungen kommen erfindungsgemäß nicht als solche, sondern in blockierter Form zum Einsatz. Die Blockierung erfolgt dabei durch Umsetzung dieser Verbindungen mit etwa stöchiometrischen Mengen an Blockierungsmittel. Nach der Umsetzung sind die freien NCO-Gruppen praktisch vollständig verschwunden. Als Blockierungsmittel sind Phenole, Malonester, Acetessigester und andere bekannte Substanzen, bevorzugt jedoch C 2- bis C 8-Alkanonoxime, insbesondere das Butanonoxim, geeignet (siehe z. B. EP-OS 107 838). Die blockierten NCO-Gruppen enthaltenden Verbindungen können in der Hitze aufgespalten werden, so daß wiederum reaktionsbereite Verbindungen vorliegen. Die mit C 2- bis C 8-Alkanonoximen, insbesondere Butanonoxim, blockierten Verbindungen lassen sich bei relativ niedrigen Temperaturen wieder aufspalten, weshalb diese Blockierungsmittel bevorzugt sind. Gegebenenfalls kann die Rückspaltung durch Zusatz von Katalysatoren, z. B. Sn-Alkylverbindungen, beschleunigt werden.

Das blockierte niedermolekulare Polyurethan bzw. das blockierte Polyisocyanat werden zur Erzielung der wasch- und (chemisch)-reinigungsbeständigen Textilausrüstung als sogenannte Extender, also Stoffe, die die Öl- und Wasserabweisung verbessern und dabei eine Verringerung der Menge der Fluoralkylreste enthaltenden Verbindungen ermöglichen, eingesetzt. Dafür sind Mengen von 3 bis 25 Gew.-%, insbesondere 7 bis 17 Gew.-%, bezogen auf 100%-iges reaktives, Perfluoralkylgruppen enthaltendes (Co)polymer und bzw. oder Vorkondensat, vollkommen ausreichend, so daß höhere Mengen schon aus Kostengründen nicht in Betracht kommen.

Bei dem erfindungsgemäßen Verfahren zum Behandeln von Textilien werden die blockierten NCO-Gruppen enthaltenden Verbindungen der Ausrüstungsflotte in emulgierter Form zugesetzt. Diese Emulsionen werden in bekannter Weise unter Verwendung bekannter Emulgatoren hergestellt und liegen schlußendlich in lösungsmittelfreier Form vor. Diese Herstellungsverfahren sind dem Fachmann bekannt und es ist nicht notwendig, darauf näher einzugehen.

Eine besondere Ausgestaltung der Emulsionsherstellung ist allerdings bei der Verwendung von Melaminvorkondensaten als reaktives R_{f}-Vorkondensat erforderlich. Werden solche verwendet, so dürfen zur Erzielung von über mehrere Stunden beständigen Flotten die blockierten NCO-Gruppen enthaltenden Verbindungen nicht allein, sondern nur zusammen mit einem weiteren bekannten wasserunlöslichen Textilhilfsmittel im Lösungsmittel, gegebenenfalls bei leicht erhöhter Temperatur, gelöst, dann erst wie bekannt diese Lösung in ein Emulgator-Wasser-Gemisch (als Emulgatoren sind die handelsüblichen Produkte verwendbar) eingerührt bzw. einturbiniert und anschließend das erhaltene Gemisch einer Hochdruckhomogenisierung unterworfen werden. Abschließend wird wie üblich das Lösungsmittel unter vermindertem Druck bei leicht erhöhter Temperatur abdestilliert und die Emulsion auf den gewünschten Trockensubstanzgehalt mit Wasser eingestellt.

Neben den verschiedenen reaktiven, Perfluoralkylgruppen enthaltenden (Co)polymeren bzw. Vorkondensaten können im Rahmen des erfindungsgemäßen Verfahrens auch andere übliche Textilhilfsmittel, deren Zusatz schon bei der Herstellung von Compounds (siehe oben), aber selbstverständlich auch erst nachträglich erfolgen kann, mitverwendet werden.

Als solche Zusätze sind übliche Knitterfrei- und Weichgriffmittel, Flammfestmittel, Oleophobierungsmittel, Hydrophobiermittel, Appreturmittel und andere zu nennen. Selbstverständlich ist es auch angebracht, soweit erforderlich, bekannte Härtungsmittel mitzuverwenden.

Das erfindungsgemäße Verfahren dient zum Imprägnieren von Textilien aller Art aus wäßrigem Medium. Das Wasser kommt dabei natürlich in unterschiedlichen Mengen zum Einsatz, je nachdem, ob durch Foulardieren, Sprühen, Pflatschen oder ähnliches eine Imprägnierung, also Durchtränkung des Materials, vorgenommen wird. Bei der Imprägnierung handelt es sich um durchaus gängige Ausrüstungsmethoden, die dem Fachmann geläufig sind. Diese Verfahren bedürfen daher keiner besonderen Erläuterung und es kann auf die bekannte Literatur verwiesen werden. Einzelheiten sind überdies den Beispielen zu entnehmen. Festzuhalten bleibt allerdings, daß die Verwendung von organischen Lösungsmitteln bei dem erfindungsgemäßen Verfahren nicht erforderlich ist, sondern lösungsmittelfrei gearbeitet wird.

Das erfindungsgemäße Verfahren ist zum Imprägnieren von Textilien aller Art, sei es in Form von Geweben, Gewirken oder Vliesen geeignet. Diese können sowohl aus natürlichen Fasern, wie Cellulose- oder Keratinfasern, als auch aus synthetischen Fasern, wie Polyacrylnitril, Polyamid, Polyvinylalkohol oder Polyester, hergestellt sein. Selbstverständlich kommen auch Textilmaterialien in Betracht, die aus Mischungen von natürlichen mit synthetischen Fasern bestehen. Hervorzuheben ist, daß nach dem erfindungsgemäßen Verfahren auch leicht eingestellte Gewebe, wie Taft oder leicht eingestellte Popelinestoffe, ausgerüstet werden können. Dies ist beispielsweise für Regenschutzbekleidung, wie Anoraks und dergleichen, von Bedeutung.

Erst durch das erfindungsgemäße Verfahren ist es möglich geworden, Textilien derart wasser- und ölabweisend auszurüsten, daß diese Ausrüstungen sehr gut wasch- und/oder (chemisch)reinigungsbeständig sind.

Die bekannten Verfahren haben zwar auch schon in dieser Richtung einige Fortschritte gebracht, aber durch den Zusatz der ausgewählten blockierten niedermolekularen Polyurethane bzw. der blockierten Polyisocyanate wird diese Reinigungsbeständigkeit nochmals deutlich verbessert (siehe auch Vergleichsbeispiele), so daß die erhaltenen Effekte nunmehr allen Anforderungen in dieser Hinsicht genügen.

In den folgenden Beispielen erfolgt die Prüfung der Ölabweisung nach der Methode, wie sie in AATCC 118-1972 angegeben ist. Die Prüfung der Wasserabweisung erfolgt nach DIN 53 888 (a = Wasseraufnahme in %, b = Abperleffekt) bzw. dem Spraytest entsprechend AATCC 22-1974. Die Trockenreinigung wird - wenn nicht anders angegeben - im Flottenverhältnis 1 : 10 (Mustergewicht zu Flottenvolumen) während 15 Minuten durchgeführt, wobei für jede Reinigung das verwendete Tetrachlorethylen erneuert wird. Die Wäsche der Muster wird in der jeweils angegebenen Weise vorgenommen.

### Beispiel 1

### a) Herstellung eines blockierten niedermolekularen Polyurethans

30 g einer 75gew.-%-igen Lösung des Umsetzungsproduktes aus 3 Mol Toluylendiisocyanat und 1 Mol Trimethylolpropan (durchschnittliches Molekulargewicht ca. 850) in Ethylacetat werden in

67 g Methylisobutylketon gelöst.

In diese Lösung werden 7,0 g Butanonoxim gegeben, wobei die Temperatur auf 60 bis 70° C ansteigt. Bei dieser Temperatur wird anschließend 20 Minuten gerührt und IR-spektrographisch geprüft, ob noch NCO-Banden vorhanden sind. Solange derartige Banden noch nachweisbar sind, werden portionsweise je 0,1 g Butanonoxim zugegeben, bis keine NCO-Gruppen mehr nachweisbar sind.

### b) Emulgierung des blockierten niedermolekularen Polyurethans zusammen mit perfluormodifiziertem Polyurethan

97,8 geiner 50%-igen Lösung eines perfluoralkylmodifizierten Polyurethans (siehe US-PS 3 968 066, Beispiel 8) in Butylacetat sowie
1,7 g Eisessig werden zusammengerührt und die Mischung auf 70°C erwärmt.
In einem separaten Gefäß werden
8,8 g des Acetats eines ethoxylierten Fettamins (ca. 10 Mol Ethylenoxid je Mol Fettamin mit C 16- bis C 18-Alkylrest) sowie
245,0 g Wasser auf 70° C unter Rühren erwärmt. In diese Lösung wird mittels eines Schnellrührers die Lösung des blockierten niedermolekularen Polyurethans und des perfluormodifizierten Polyurethans einturbiniert. Anschließend wird diese Voremulsion bei 70°C auf einer Hochdruckhomogenisiermaschine bei 300 bar bis zum Erreichen der gewünschten Feinteiligkeit homogenisiert. Diese Emulsion wird dann zur Entfernung des Lösungsmittels einer azeotropen Vakuumdestillation unterworfen, und zwar bei maximal 40° C und mit Wasser auf eine Endmenge von 383 g eingestellt. Nachdem noch 255 g einer 16 %-igen Emulsion eines perfluoralkylmodifizierten Methylolmelaminethers (siehe EP-OS 073 364, Beispiel 1) zugesetzt sind, erhält man eine Emulsion mit ca. 20 Gew.-% Feststoffgehalt, die 4,8 Gew.-% an verkapptem niedermolekularem Polyurethan enthält.

### c) Ausrüstung

Ein blauer Baumwollköper (222 g/m²) wird mit folgender Flotte foulardiert:
30 g/I der nach b) hergestellten Emulsion,
2 g/I 60%-ige Essigsäure,
20 g/I einer wäßrigen ca. 50 %-igen Lösung von Pentamethylolmelaminmethylether,
30 g/1 einer45 %-igen wäßrigen Lösung von Dimethyloldihydroxyethylenharnstoff und
8 g/1 Magnesiumchloridhexahydrat.

Die Flottenaufnahme beträgt 78 %. Das so behandelte Gewebe wird anschließend bei 110°C 10 Minuten getrocknet und danach 5 Minuten bei 150°C kondensiert (Ausrüstung A).

Zum Vergleich wird eine Ausrüstung B in gleicher Weise durchgeführt, wobei aber die Herstellung der Emulsion in Abwesenheit des blockierten niedermolekularen Polyurethans erfolgt, dafür aber bei dem Flottenansatz 20 g/1 eines handelsüblichen Extenders auf Basis fettmodifizierten Kunstharzes (siehe z. B. DE-PS 12 33 874, Beispiele 1 und 4) mitverwendet werden.

Die technologische Prüfung ergibt für die Öl- und Wasserabweisung folgende Werte:

Das Beispiel 1 wird wiederholt unter Verwendung des perfluoralkylmodifizierten Methylolmelaminethers entsprechend Beispiel 2 B der EP-OS 073 364, wobei vergleichbare Ergebnisse resultieren.

### Beispiel 2

Mit einer Flotte enthaltend
24 g/I der im Beispiel 1 unter b) hergestellten Emulsion,
10 g/1 einer ca. 50 %-igen wäßrigen Aminoplastvorkondensatlösung (mit Methanol verethertes Pentamethylolmelamin) und
6 g/I Katalysatorlösung (ca. 75 %-ige wäßrige Zinknitrathexahydratlösung mit geringen Mengen Salz- und Essigsäure)
werden a) ein Polyacrylnitrilgewebe (214 g/m²) , b) ein Polyester/Baumwollmischgewebe (65/35; 208 g/m²) und c) eine vorgewaschene Wollwebware (180 g/m²) foulardiert (Flottenaufnahme 90 bzw. 60 bzw. 78 %), 10 Minuten bei 110°C getrocknet und 2,5 Minuten bei 150°C kondensiert. Die so ausgerüsteten Gewebe weisen hinsichtlich Öl- und Wasserabweisung hervorragende Anfangswerte auf, die auch einer chemischen Reinigung und einer üblichen Haushaltswäsche in hervorragendem Maße widerstehen.

### Beispiel 3

In der im Beispiel 1 beschriebenen Weise werden nacheinander mit Butanonoxim folgende Polyisocyanate blockiert: trimeres lsophorondiisocyanat (A), DESMODUR RF der Fa. Bayer (B), trimeres Hexamethylen-1,6-diisocyanat (C), Hexamethylen-1,6-diisocyanat (D) und Naphthylen-1,5-diisocyanat (E).

Von den so hergestellten blockierten Polyisocyanaten wird wie unten beschrieben eine 25 %-ige Emulsion bereitet und dabei folgendes Ergebnis erhalten:

Die obige Aufstellung zeigt, daß nur die erfindungsgemäß verwendeten Polyisocyanate mit einem Molekulargewicht von über 450 in blockierter Form ohne weiteres emulgierfähig sind und damit nur diese Produkte ohne Schwierigkeiten erfindungsgemäß eingesetzt werden können.

In 100 g Methylethylketon werden bei ca. 60°C 100 g des wie nachfolgend beschrieben hergestellten blockierten Polyurethans zugegeben und auf 60°C erwärmt. Die Flüssigkeit besteht aus zwei nichtmischbaren schichten. Sie wird in eine Lösung von 10 g des im Beispiel 1 beschriebenen Emulgators in 290 g Wasser von einer Temperatur von 60°C einturbiniert und anschließend auf einer Hochdruckhomogenisiermaschine homogenisiert, ebenfalls bei einer Temperatur von 60°C. Danach wird das Lösungsmittel im Vakuum bei 30 bis 40° C unter Rühren abdestilliert und die Emulsion auf 25 Gew.-% Trockensubstanzgehalt mit Wasser eingestellt.

490 g des im Beispiel 1 beschriebenen niedermolekularen Polyurethans werden in 375 g Methylethylketon in einem Dreihalskolben, versehen mit Thermometer, Rührer und Rückflußkühler vorgelegt und bei Zimmertemperatur 135 g Butanonoxim zugegeben. Dabei steigt die Temperatur auf 60 bis 70°C an. Nach 20- minütigem Rühren wird IR-spektrographisch geprüft, ob noch NCO-Banden vorhanden sind. Solange solche noch nachweisbar sind, wird weiterhin Butanonoxim in Mengen von ca. 3 g zugegeben. Man erhält auf diese Weise 1000 g einer 50 %-igen Lösung des blockierten Polyurethans.

Werden von den blockierten Produkten A) bis C) 15 g/I unter zusätzlicher Verwendung von

30 g/I der Emulsion eines perfluormodifizierten Polyurethans entsprechend Beispiel 11 A der US-PS 3 968 066

(lösungsmittelfrei durch azeotrope Vakuumdestillation),
10 g/I Mischpolymerisat-dispersion (siehe DE-AS 1 419 505, Beispiel 1),
40 g/I ca. 50 %-ige wäßrige Dimethylolethylenharnstofflösung,
12 g/I Essigsäure 60 %-ig,
12 g/I Zirkonoxychloridlösung (22 % Zr0₂) und
6 g/I kristallisiertes Natriumacetat

Ausrüstungsflotten hergestellt und ein oliver Baumwollatlas (ca. 300 g/m²) in bekannter Weise (Flottenaufnahme ca. 72 %, Trocknung und Kondensation wie im Beispiel 1) behandelt, so werden hervorragende Ausrüstungseffekte erhalten, die auch Kochwäschen nach DIN 83 892 sehr gut widerstehen.

### Beispiel 4

Der in Beispiel 1 c) beschriebene Baumwollköper wird in der dort angegebenen Weise mit folgender Behandlungsflotte ausgerüstet:
24 g/I der unter Beispiel 1 b) hergestellten Emulsion, die aber anstelle des blockierten niedermolekularen Polyurethans die gleiche Menge eines in gleicher Weise blockierten technischen Gemisches von Diphenylmethandiisocyanaten enthält,
   2 g/I 60 %-ige Essigsäure,
   30 g/I einer etwa 60 %-igen wäßrigen Lösung von Dimethyloldihydroxyethylenharnsoff und
   8 g/I Magnesiumchloridhexahydrat.
   Das so ausgerüstete Gewebe zeigt folgende Effekte:

### Beispiel 5

Ein Baumwoll/Polyester-Mantelpopeline (35/65; 200 g/m²) wird in der im Beispiel 1 angegebenen Weise behandelt (Flottenaufnahme ca. 65 %):
25 g/l der Emulsion des Beispiels 1 der EP-OS 073 364,
6 g/I der im Beispiel 3 beschriebenen Emulsion des blockierten Polyurethans, die zusätzlich 50 g Paraffin (Schmelzpunkt 52 - 54° C) enthält,
2 g/I 60 %-ige Essigsäure,
30 g/I Aminoplastharzlösung (ca. 52 %-ige wäßrige Lösung von Dimethylolethylenharnstoff und mit Methanol verethertem Pentamethylolmelamin im Verhältnis 2,5 : 1 ) und
8 g/I Katalysatorlösung nach Beispiel 2 (Flotte A).
Im Vergleich dazu wurde der gleiche Stoff in gleicher Weise ausgerüstet, wobei die Emulsion des Beispiels 3 nur das Paraffin enthielt (Flotte B).
Die so ausgerüsteten Gewebe zeigen folgende Effekte:

Durch den Zusatz der erfindungsgemäßen blockierten NCO-Gruppen enthaltenden Verbindungen (Flotte A) werden die Anfangswerte, vor allem aber die Reinigungsbeständigkeit, deutlich verbessert.

## Patentansprüche

1. Verfahren zur Erzielung wasch- und reinigungsbeständiger Textilausrüstungen durch Imprägnieren mit üblichen reaktiven, Perfluoralkylreste mit mindestens 4 C-Atomen enthaltenden (Co)polymeren und bzw. oder Vorkondensaten, die als reaktive Gruppen OH- bzw. OR-Gruppen enthalten, wobei R einen Alkylrest mit 1 bis 3 C-Atomen bedeutet, in wäßriger Dispersion und abschließendes Erhitzen, dadurch gekennzeichnet, daß die Dispersionen NCO-Gruppen enthaltende Verbindungen, die ein Molekulargewicht von mindestens 450 aufweisen, und/oder ein Polyisocyanatgemisch auf Diphenylmethanbasis, sämtlich in blockierter Form enthalten.

2. Verfahren nach Patentanspruch 1, dadurch gekennzeichnet, daß die Dispersionen als NCO-Gruppen enthaltende Verbindungen solche, die ein Molekulargewicht von mindestens 600 aufweisen, in blockierter Form enthalten.

3. Verfahren nach den Patentansprüchen 1 bis 2, dadurch gekennzeichnet, daß die blockierten NCO-Gruppen enthaltenden Verbindungen in Mengen von 3 bis 25 Gew.-%, bezogen auf 100 %-iges reaktives, Perfluoralkylgruppen enthaltendes (Co)polymer und bzw. oder Vorkondensat, zum Einsatz kommen.

4. Verfahren nach den Patentansprüchen 1 bis 3, dadurch gekennzeichnet, daß die blockierten NCO-Gruppen enthaltenden Verbindungen in Mengen von 7 bis 17 Gew.-%, bezogen auf 100 %-iges reaktives, Perfluoralkylgruppen enthaltendes (Co)polymer und bzw. oder Vorkondensat, zum Einsatz kommen.

5. Verfahren nach den Patentansprüchen 1 bis 4, dadurch gekennzeichnet, daß die blockierten NCO-Gruppen enthaltenden Verbindungen in emulgierter, lösungsmittelfreier Form zum Einsatz kommen.

6. Verfahren nach Patentanspruch 5, dadurch gekennzeichnet, daß die blockierten NCO-Gruppen enthaltenden Verbindungen zusammen mit einem bekannten wasserunlöslichen Textilhilfsmittel emulgiert werden und in dieser Form zusammen mit R_{f}-Melaminvorkondensaten zum Einsatz kommen, wobei R_{f} einen Perfluoralkylrest mit 6 bis 14 C-Atomen bedeutet.

7.Verfahren nach den Patentansprüchen 1 bis 6, dadurch gekennzeichnet, daß als blockierte NCO-Gruppen enthaltende Verbindungen blockierte niedermolekulare Polyurethane zum Einsatz kommen.

8. Verfahren nach Patentanspruch 7, dadurch gekennzeichnet, daß die blockierten niedermolekularen Polyurethane durch Umsetzung von niedermolekularen Polyolverbindungen und Polyisocyanaten in einem Äquivalentverhältnis von mindestens 1 : 1,3 OH-Gruppen zu Isocyanatgruppen hergestellt und anschließend die NCO-Gruppen blockiert worden sind.

9. Verfahren nach Patentanspruch 8, dadurch gekennzeichnet, daß das Äquivalentverhältnis der OH-Gruppen zu den Isocyanatgruppen 1 : 1,5 bis 2,5 beträgt.

10. Verfahren nach den Patentansprüchen 1 bis 6, dadurch gekennzeichnet, daß als blockierte NCO-Gruppen enthaltende Verbindungen blockierte Polyisocyanate zum Einsatz kommen.

11. Verfahren nach den Patentansprüchen 1 bis 10, dadurch gekennzeichnet, daß übliche Textilhilfsmittel mitverwendet werden.

## Claims

1. Process for obtaining wash- and cleaning-resistant textile finishes by impregnating with conventional reactive (co)polymers and/or precondensates containing perfluoroalkyl radicals with at least 4 C-atoms, which contain as reactive groups OH- or respectively OR-groups, in which R denotes an alkyl radical with 1 to 3 C-atoms, in aqueous dispersion, and subsequent heating, characterized in that the dispersions contain compounds containing NCO-groups, which compounds have a molecular weight of at least 450, and/or contain a polyisocyanate mixture on diphenylmethane base, all in blocked form.

2. Process according to Patent Claim 1, characterized in that as compounds containing NCO-groups, the dispersions contain in blocked form those which have a molecular weight of at least 600.

3. Procecss according to Patent Claims 1 to 2, characterized in that the compounds containing blocked NCO- groups are used in quantities of 3 to 25 %-wt., in relation to 100 % reactive (co)polymer and/or precondensate containing perfluoroalkyl groups.

4. Process according to Patent Claims 1 to 3, characterized in that the compounds containing blocked NCO- groups are used in quantities of 7 to 17 %-wt., in relation to 100 % reactive (co)polymer and/or precondensate containing perfluoroalkyl groups.

5. Process according to Patent Claims 1 to 4, characterized in that the compounds containing blocked NCO- groups are used in emulsified, solvent-free form.

6. Process according to Patent Claim 5, characterized in that the compounds containing blocked NCO-groups are emulsified together with a known textile adjuvant, which is insoluble in water, and are used in this form together with R_{f}-melamine precondensates, in which R_{f} denotes a perfluoroalkyl radical with 6 to 14 C-atoms.

7. Process according to Patent Claims 1 to 6, characterized in that blocked low-molecular polyurethanes are used as compounds containing blocked NCO-groups.

8. Process according to Patent Claim 7, characterized in that the blocked low-molecular polyurethanes were produced by reaction of low-molecular polyol compounds and polyisocyanates in an equivalent ratio of at least 1 : 1.3 OH-groups to isocyanate groups, and subsequently the NCOgroups were blocked.

9. Process according to Patent Claim 8, characterized in that the equivalent ratio of the OH-groups to the isocyanate groups amounts to 1 : 1.5 to 2.5.

10. Process according to Patent Claims 1 to 6, characterized in that blocked polyisocyanates are used as compounds containing blocked NCO-groups.

11. Process according to Patent Claims 1 to 10, characterized in that conventional textile adjuvants are additionally used.

## Revendications

1. Procédé pour l'obtention d'apprêts pour textiles résistant au lavage et au nettoyage par imprégnation, en dispersion aqueuse, à l'aide de (co)polymères et/ou de précondensats réactifs classiques renfermant des restes perfluoroalkyles avec au moins 4 atomes de C, qui contiennent respectivement des groupes OH, ou OR en tant que groupes réactifs, R représentant un reste alkyle avec 1 à 3 atomes de carbone et par chauffage final, caractérisé en ce que les dispersions contiennent des composés porteurs de groupes NCO possédant une masse moléculaire d'au moins 450 et/ou un mélange polyisocyanate à base de diphénylméthane, entièrement sous forme bloquée.

2. Procédé selon la revendication 1, caractérisé en ce que les dispersions contiennent, en tant que composés porteurs de groupes NCO, ceux des composés sous forme bloquée possédant une masse moléculaire d'au moins 600.

3. Procédé selon les revendications 1 à 2, caractérisé en ce que les composés bloqués contenant des groupes NCO sont mis en oeuvre en des quantités de 3 à 25 % en poids par rapport au (co)polymère et/ou au précondensat réactif contenant des groupes perfluoroalkyles à 100 %.

4. Procédé selon les revendications 1 à 3, caractérisé en ce que les composés bloqués contenant des groupes NCO sont mis en oeuvre en des quantités de 7 à 17 % en poids, par rapport au (co)polymère et/ou au précondensat réactif contenant des groupes perfluoroalkyles à 100 %.

5. Procédé selon les revendications 1 à 4, caractérisé en ce que les composés bloqués contenant des groupes NCO sont mis en oeuvre sous forme émulsionnée, exempte de solvent.

6. Procédé selon la revendication 5, caractérisé en ce que les composés bloqués contenant des groupes NCO sont émulsionnés conjointement avec un adjuvant pour textiles insoluble dans l'eau connu et mis en oeuvre sous cette forme avec des précondensats de mélamine-R_{f}, R_{f} représentant un reste perfluoroalkyle avec 6 à 14 atomes de C.

7. Procédé selon les revendications 1 à 6, caractérisé en ce que des polyuréthanes bloqués de bas poids moléculaire sont utilisés en tant que composés bloqués contenant des groupes NCO.

8. Procédé selon la revendication 7, caractérisé en ce que les polyuréthanes bloqués de bas poids moléculaire ont été obtenus par réaction de composés polyols de bas poids moléculaire et de polyisocyanates dans un rapport d'équivalents d'au moins 1 : 1,3 groupes OH à groupes isocyanates et que les groupes NCO ont été ultérieurement bloqués.

9. Procédé selon la revendication 8, caractérisé en ce que le rapport des équivalents de groupes OH aux groupes isocyanates s'élève à 1 : 1,5 à 2,5.

10. Procédé selon les revendications 1 à 6, caractérisé en ce que des polyisocyanates bloqués sont utilisés en tant que composés bloqués contenant des groupes NCO.

11. Procédé selon les revendications 1 à 10, caractérisé en ce qu'on utilise simultanément des adjuvants pour textiles courants.
